# EUROPÄISCHE PATENTSCHRIFT

(11) **EP 0 554 275 B1**
(45) Veröffentlichungstag und Bekanntmachung des Hinweises auf die Patenterteilung: **14.12.1994**
(21) Anmeldenummer: 91917496.1
(22) Anmeldetag: 11.10.1991
(51) Int. Cl.: C25D 3/38

(54) **SAURES BAD ZUR GALVANISCHEN ABSCHEIDUNG VON KUPFERÜBERZÜGEN UND VERFAHREN UNTER VERWENDUNG DIESER KOMBINATION**
ACID BATH FOR COPPER PLATING, AND A PROCESS USING A BATH OF THIS TYPE FOR THIS PURPOSE
BAIN ACIDE POUR LE DEPOT ELECTROLYTIQUE DE COUCHES DE CUIVRE ET PROCEDE AVEC UTILISATION DE CETTE COMBINAISON

(30) Priorität: 13.10.1990 DE 4032864
(43) Veröffentlichungstag der Anmeldung: 11.08.1993
(73) Patentinhaber: ATOTECH Deutschland GmbH, 10553 Berlin (DE)
(72) Erfinder: DAHMS, Wolfgang, W-1000 Berlin 26 (DE); WESTPHAL, Horst, W-1000 Berlin 10 (DE)
(74) Vertreter: Effert, Udo, Dipl.-Ing.
(86) Internationale Anmeldenummer: DE9100811
(87) Internationale Veröffentlichungsnummer: WO9207116

(56) Entgegenhaltungen:
- GB-A- 2 075 063

## Beschreibung

Die Erfindung betrifft ein saures Bad zur galvanischen Abscheidung glänzender und eingeebneter Kupferüberzüge und die Verwendung.

Es ist seit langem bekannt, daß sauren, insbesondere den am meisten verbreiteten Schwefelsauren Kupferelektrolyten bestimmte organische Substanzen in geringen Mengen zugesetzt werden können, um statt einer kristallin-matten Abscheidung glänzende Kupferüberzüge zu erhalten. Für diesen Zweck werden zum Beispiel Polyäthylenglycol, Thioharnstoff, Gelatine,
Melasse, Kaffee-Extrakt, "basische" Farbstoffe und Thiophosphorsäureester verwendet.Solche Bäder besitzen jedoch keinerlei praktische Bedeutung mehr, da die Qualität der erhaltenen Kupferüberzüge nicht den heutigen Anforderungen entspricht. So sind die Überzüge entweder zu spröde oder sie besitzen einen zu geringen Glanz bzw. fallen in bestimmten Stromdichtebereichen reliefartig aus.

Bekannt ist der Zusatz von Polyalkyliminen in Verbindung mit organischen Thioverbindungen (DE-PS 1246347) und Polyvinylverbindungen in Mischung mit sauerstoffhaltigen hochmolekularen Verbindungen und organischen, insbesondere aromatischen Thioverbindungen (De-AS 1521062). Derartige Kupferelektrolyte erlauben aber nicht den Einsatz höherer kathodischer Stromdichten, und die abgeschiedenen Kupferüberzüge können außerdem nur nach einer voarusgegangenen Zwischenbehandlung vernickelt werden. In der genannten DE-AS 1521062 wird außerdem ein saures Kupferbad beschrieben, das neben einer polymeren saurestoffhaltigen Verbindung mit hydrophiler Gruppe noch mindestens eine substituierte Phenazoniumverbindung gelöst enthält.

Bei diesen monomeren Phenazoniumverbindungen ist die anwendbare Stromdichte sowie das Alterungsverhalten verbesserungswürdig. Weiter sind Kombinationen von organischen Thioverbindungen und nichtionogenen Netzmitteln mit anderen Farbstoffen wie zum Beispiel Kristall-Violett (EP-PS 71512), Amiden (DE-PS 2746938), Phthalocyanin-Derivaten mit Apo-Safranin (DE-PS 3420999) bekannt. Anstelle des Farbstoffes werden auch undefinierte Umsetzungsprodukte von Polyaminen mit Benzylchlorid (DE-PS 2541897) bzw. Epichlorhydrin (EU-PS 68807) oder solche mit Thioverbindungen und Acrylamid (EU-PS 107109) verwendet.

Die bisher bekannten Bäder ergeben alle ungleichmäßige Abscheidungen; insbesondere die Kombination mit stickstoffhaltigen Thioverbindungen.

Einen Fortschritt erbrachten Bäder, die polymere Phenazoniumverbindungen (DE-PS 2039831) enthalten;diese finden hauptsächlich in Kombination mit nichtionogenen Netzmitteln und organischen Schwefelverbindungen Anwendung.

Zwar ist es Stand der Technik, nichtionogene Netzmittel den sauren Kupferbädern zuzusetzen, die Entfernung der feinen Rauheit gelang damit jedoch nicht.

Die Verwendung von β-Naphthol-Polyglycoläther als Zusatz eines Kupferbades werden in der DE-OS 37 21 985 (Beispiel 2) und GB-A-2075063 offenbart, jedoch nicht in der Kombination mit polymeren Phenazoniumverbindungen.

In der DE-PS 3104108 wid ein Fluorboratbad beschrieben, das β-Naphtholäthoxylat in Kombination mit einem Phthalocyanin-Farbstoff enthält. Der Elektrolyt selbst zeigt nur eine mäßige Einebnung im Vergelich zu polymeren Phenazoniumverbindungen.

Nachteilig bei diesen Bädern ist bei hoher Einebnung eine feine Rauheit (Pittings, Nodules) auf der Schicht, welche das dekorative Aussehen besonders großflächiger Teile empfindlich stört. Diese Rauheit rührt nicht von Schwebeteilchen im Elektrolyten her, sondern beruht auf einer gestörten Abscheidung in der kathodischen Doppelschicht. Diese tritt besonders bei stickstoffhaltigen Schwefelverbindungen (sog. Thioharnstoffderivaten) und bei Phenazoniumverbindungen auf.

Aufgabe dieser Erfindung ist es, diese beschriebenen Nachteile zu vermeiden und darüber hinaus die vorteilhafte Einebnung nicht zu verschlechtern.

Diese Aufgabe wird erfindungsgemäß durch ein saures Bad gelöst, das mindestens eine Mischung bestehend aus β-Naphtholalkoxylaten der allgemeinen Formel I
in der n = 0 - 50, vorzugsweise 10 - 25, und m = 0 - 50, vorzugsweise 0 - 10, bedeuten, wobei n + m ≧ 3 ist, Thioharnstoff oder Thioharnstoffderivat und polymere Phenazoniumverbindung enthält.

Als β-Naphtholalkoxylate der allgemeinen Formel I eignen sich besonders Verbindungen der

**Tabelle 1**

| | |
|---|---|
| β-Naphthol-tetracosa(äthoxylat) | n= 24; m = 0 |
| β-Napthol-eicosa(äthoxylat) | n= 20; m = 0 |
| β-Naphthol-octadeca(äthoxylat) | n= 18; m = 0 |
| β-Naphthol-hexadeca(äthoxylat) | n= 16; m = 0 |
| β-Naphthol-tetradeca(äthoxylat) | n= 14; m = 0 |
| β-Naphthol-trideca(äthoxylat) | n= 13; m = 0 |
| β-Naphthol-dodeca(äthoxylat) | n= 12; m = 0 |
| β-Naphthol-deca(äthoxylat) | n= 10; m = 0 |
| β-Naphthol-octa( äthoxylat) | n= 8; m = 0 |
| β-Naphthol-hexa(äthoxylat) | n= 6; m = 0 |
| β-Naphthol-tetracosa(propoxylat) | n= 0, m = 24 |
| β-Naphthol-tetracosa(äthoxy)-mono(propoxylat)*) | n=24; m = 1- |
| β-Naphthol-octadeca(äthoxy)-di(Propoxylat)*) | n= 20; m = 2 |
| β-Naphthol-mono(propoxy)-tetracosa(äthoxylat) *) | n= 24; m = 1 |
| β-Naphthol-di(propoxy)-octadeca(äthoxylat)*) | n= 20; m = 2 |

| | |
|---|---|
| +) Misch- oder Blockpolymerisat | |

Als Stickstoffhaltige Thioverbindungen finden Thioharnstoff und Thioharnstoffderivate sowie S- und N-haltige heterocyclische Verbindungen Anwendung.

Tabelle 2 enthält Beispiele für stickstoffhaltige Thioverbindungen (sog. Thioharnstoffderivate) oder S- und N-haltige heterocyclische Verbindungen und Tabelle 3 für polymere Phenazoniumverbindungen.

Für die erfindungsgemäßen Lösungen werden Gemische der in den Tabellen 1,2 und 3 aufgeführten Verbindungen eingesetzt.

Die bevorzugte Menge, in der das β-Naphtholäthoxylat zugegeben werden muß, um eine deutliche Verbesserung der Kupferabscheidung zu erzielen, beträgt etwa 0,005 bis 3 g/Liter vorzugsweise 0,01 bis 0,25 g/Liter.

Die β-Naphtholäthoxylate sind bekannt oder können nach an sich bekannten Verfahren durch Umsetzen von β - Naphthol mit Äthylenoxyd und/oder Propylenoxyd hergestellt werden.

Die Einzelkomponenten des erfindungsgemäßen Kupferbades können im allgemeinen vorteilhaft innerhalb folgender Grenzkonzentrationen im anwendungsfertigen Bad enthalten sein:

| | |
|---|---|
| Übliche sauerstoffhaltige, hochmolekulare Verbindungen | 0,005 - 20 g/Liter |
| vorzugsweise | 0,01 - 5 g/Liter |
| Übliche organische Thioverbindungen mit hydrophilen Gruppen | 0,0005 - 0,2 g/Liter |
| vorzugsweise | 0,001 - 0,03 g/Liter |
| Übliche stickstoffhaltige Thioverbindungen (sog. Thioharnstoffderivate) und/oder polymere Phenazoniumverbindungen | 0,0001 - 0,50 g/Liter |
| vorzugsweise | 0,0005 - 0,04 g/Liter |

Die Grundzusammensetzung des erfindungsgemäßen Bades kann in weiten Grenzen schwanken. Im allgemeinen wird eine wässrige Lösung folgender Zusammensetzung benutzt:

| | |
|---|---|
| Kupfersulfat (CuSO₄. 5H₂O) | 20 - 250 g/Liter |
| vorzugsweise | 60 - 80 g/Liter oder |
| | 180 - 220 g/Liter |
| Schwefelsäure | 50 - 350 g/Liter |
| vorzugsweise | 180 - 220 g/Liter oder |
| | 50 - 90 g/Liter |
| Natriumchlorid | 0,02 - 0,25 g/Liter, |
| vorzugsweise | 0,05 - 0,12 g/Liter |

Anstelle von Kupfersulfat können zumindest teilweise auch andere Kupfersalze benutzt werden. Auch die Schwefelsäure kann teilweise oder ganz durch Fluoroborsäure, Methansulfonsäure oder andere Säuren ersetzt werden. Die Zugabe von Natriumchlorid kann ganz oder teilweise entfallen, wenn in den Zusätzen bereits Halogenionen enthalten sind.

Außerdem können im Bad auch zusätzlich übliche Glanzbildner, Einebner oder Netzmittel enthalten sein.

Zur Herstellung des erfindungsgemäßen Bades werden die Einzelkomponenten der Grundzusammensetzung hinzugefügt.

Die Arbeitsbedingungen des Bades sind wie folgt:

| | |
|---|---|
| pH-wert: | < 1 |
| Temperatur: | 15°C - 45°C, vorzugsweise 20°C - 30°C |
| kath. Stromdichte: | 0,5 - 12 A/dm², vorzugsweise 2-4 A/dm² |

Die Elektrolytbewegung wird durch Einblasen von Luft erreicht.

Als Anode wird Kupfer mit einem Gehalt von 0,02 bis 0,067 % Phosphor verwendet
Die Erfindung beinhaltet auch Verfahren unter Verwendung der erfindungsgemäßen Bäder gemäß den Patentansprüchen.

Die folgenden Beispiele dienen zur Erläuterung der Erfindung:

### BEISPIEL 1

Einem Kupferbad der Zusammensetzung
200,0 g/Liter Kupfersulfat (CuSO₄.5 H₂O)
65,0 g/Liter Schwefelsäure
0,2 g/Liter Natriumchlorid
werden als Glanzbildner
0,2 g/Liter Polyäthylenglycol,
0,01 g/Liter Bis-(w-sulfopropyl)-disulfid, Dinatriumsalz,
und
0,02 g/Liter polymeres 7-Dimethylamino-5-phenyl-phenazonium-chlorid
zugegeben. Bei einer Elektrolyttemperatur von 27 °C erhält man bei einer Stromdichte von 4 A/dm² und Lufteinblasung einen gut eingeebneten glänzenden Kupferüberzug, der auf poliertem Messingblech beim genauen Hinsehen feine Rauhigkeiten (Pittings) zeigt.

Gibt man dem Bad zusätzlich 0,025 g/Liter β-Naphtholalkoxylate der allgemeinen Formel I mit n = 12 und m = 0 zu, so ist die Abscheidung spiegelglänzend und gut eingeebnet. Man erkennt keine Fehlstellen.

### BEISPIEL 2

Einem Kupferbad der Zusammensetzung
80 g/Liter Kupfersulfat (CuSO₄.5 H₂O)
180 g/Liter Schwefelsäure konz.
0,08 g/Liter Natriumchlorid
werden als Glanzbildner
0,6 g/Liter Polypropylenglycol und
0,02 g/Liter 3-Mercaptopropan-1-sulfonsäure, Natriumsalz
und
0,003 g/Liter N-Acetylthioharnstoff
zugegeben. Bei einer Elektrolyttemperatur von 30 °C enthält man auf gekratztem Kupferlaminat bei einer Stromdichte von 2 A/dm² glänzende Abscheidungen, bei der feine Rauhigkeiten (Pittings) sichtbar sind.

Setzt man dem Bad 0,05 g/Liter der erfindungsgemäßen Substanz der allgemeinen Formel I mit n = 24 und m = 0 zu, so ist der Kupferüberzug blank und enthält keine Störungen.

## Patentansprüche

1. Wässriges saures Bad zur galvanischen Abscheidung glänzender und eingeebneter Kupferüberzüge enthaltend mindestens eine Mischung bestehend aus β-Naphtholalkoxylat der allgemeinen Formel I in der n= 0-50 und m = 0 - 50 bedeuten, wobei n + m > 3 ist; Thioharnstoff, Thioharnstoffderivat oder S- und N-haltige heterocyclische Verbindungen und polymere Phenazoniumverbindung.

2. Bad gemäß Anspruch 1, enthaltend als β-Naphtholalkoxylat der allgemeinen Formel I
β-Naphthol-tetracosa(äthoxylat)
β-Naphthol-eicosa(äthoxylat)
β-Naphthol-octadeca(äthoxylat)
β-Naphthol-hexadeca(äthoxylat)
β-Naphthol-tetradeca(äthoxylat)
β-Naphthol-trideca(äthoxylat)
β-Naphthol-dodeca(äthoxylat)
β-Naphthol-deca(äthoxylat)
β-Naphthol-octa(äthoxylat)
β-Naphthol-hexa(äthoxylat)
β-Naphthol-tetracosa(propoxylat)
β-Naphthol-tetracosa(äthoxy)-mono(propoxylat)
β-Naphthol-octadeca(äthoxy)-di(propoxylat)
β-Naphthol-mono(propoxy)-tetracosa(äthoxylat)
β-Napththol-di(propoxy)-octadeca(äthoxylat)
oder Gemische dieser Verbindungen.

3. Bad gemäß Anspruch 1 oder 2, enthaltend β-Naphtholalkoxylat der allgemeinen Formel I in Konzentrationen von 0,005 bis 3 g/Liter.

4. Bad gemäß Anspruch 1, enthaltend als Thioharnstoffderivat oder S- und N-haltige heterocyclische Verbindungen
N-Acetylthioharnstoff,
N-Trifluoroacetylthioharnstoff
N-Äthylthioharnstoff
N-Cyanoacetylthioharnstoff
N-Allylthioharnstoff
o-Tolylthioharnstoff
N,N'-Butylenthioharnstoff
Thiazolidinthiol(2)
4-Thiazolinthiol(2)
Imidazolidinthiol(2) (N,N'-Äthylenthioharnstoff)
4-Methyl-2-pyrimidinthiol
2-Thiouracil
oder Gemische dieser Verbindungen.

5. Bad gemäß Anspruch 1 oder 4, enthaltend Thioharnstoff oder Thioharnstoffderivate in Konzentrationen von 0,0001 bis 0,5 g/Liter.

6. Bad gemäß Anspruch 1 enthaltend als polymere Phenazoniumverbindung
Poly(6-methyl-7-dimethylamino-5-phenyl-phenazoniumsulfat)
Poly(2-methyl-7-diäthylamino-5-phenyl-phenazoniumchlorid)
Poly(2-methyl-7-dimethylamino-5-phenyl-phenazoniumsulfat)
Poly(5-methyl-7-dimethylamino-phenazoniumacetat)
Poly(2-methyl-7-anilino-5-phenyl-phenazoniumsulfat)
Poly(2-methyl-7-dimethylamino-phenazoniumsulfat)
Poly(7-methylamino-5-phenyl-phenazoniumacetat)
Poly(7-äthylamino-2,5-diphenyl-phenazoniumchlorid)
Poly(2,8-dimethyl-7-diäthylamino-5-p-tolyl-phenazoniumchlorid)
Poly(2,5,8-triphenyl-7-dimethylamino-phenazoniumsulfat)
Poly(2,8-dimethyl-7-amino-5-phenyl-phenazoniumsulfat)
Poly(7-Dimethylamino-5-phenyl-phenazoniumchlorid)
oder Gemische dieser Verbindungen.

7. Bad gemaß Anspruch 1 oder 6, enthaltend polymere Phenazoniumverbindungen in Konzentrationen von 0,0001 bis 0,5 g/Liter.

8. Bad gemäß Anspruch 1 gekennzeichnet durch einen zusätzlichen Gehalt an mindestens einer sauerstoffhaltigen hochmolekularen Verbindung.

9. Bad gemäß Anspruch 8, enthaltend als sauerstoffhaltige hochmolekulare Verbindungen
Polyvinylalkohol
Carboxymethylcellulose
Polyäthylenglycol
Polypropylenglycol
Stearinsäure-Polyglycolester
Ölsäure-Polyglycolester
Stearylalkohol-Polyglycoläther
Nonylphenol-Polyglycoläther
Oktonalpolyalkylenglycoläther
Oktandiol-bis(polyalkylenglycoläther)
Polyoxypropylenglycol
Polyäthylen-propylenglycol
oder Gemische dieser Verbindungen.

10. Bad gemäß Anspruch 9, enthaltend sauerstoffhaltige hochmolekulare Verbindungen in Konzentrationen von 0,005 bis 20 g/Liter.

11. Bad gemäß Anspruch 1, gekennzeichnet durch einen zusätzlichen Gehalt an einer organischen stickstofffreien Thioverbindung mit wasserlöslichen hydrophilen Gruppen.

12. Bad gemäß Anspruch 11, enthaltend als organische stickstofffreie Thioverbindung
3-Mercaptopropan-1-sulfonsäure, Natriumsalz
Thiophosphorsäure-0-äthyl-bis-(w-sulfopropyl)-ester, Dinatriumsalz
Thiophosphorsäure-tris-(w-sulfopropyl)-ester, Trinatriumsalz
Äthylendithiodipropylsulfonsäure, Natriumsalz
Di-n-propylthioäther-di-w-sulfonsäure, Dinatriumsalz
Bis-(w-sulfopropyl)disulfid, Dinatriumsalz
Bis(w-sulfohydroxypropyl)disulfid, Dinatriumsalz
Bis(w-sulfobutyl)disulfid, Dinatriumsalz
Methyl-(w-sulfopropyl)disulfid, Natriumsalz
Methyl-(w-sulfobutyl)trisulfid, Natriumsalz
oder Gemische dieser Verbindungen.

13. Bad gemäß Anspruch 12, enthaltend die organischen stickstofffreien Thioverbindungen mit wasserlöslichen hydrophilen Gruppen in Konzentrationen von 0,0005 bis 0,2 g/Liter.

14. Verwendung des Bades nach mindestens einem der Ansprüche 1-13 zur galvanischen Abscheidung von Kupfer.

## Claims

1. Aqueous acidic bath for the electrodeposition of shiny and smooth copper coatings, including at least one mixture comprising β-naphthol alkoxylate of the general formula I in which n = 0-50 and m = 0 - 50, n + m being > 3; thiourea, thiourea derivative or S- and N-containing heterocyclic compounds and a polymeric phenazonium compound.

2. Bath according to claim 1, including as the β-naphthol alkoxylate of the general formula I
β-naphthol-tetracosa(ethoxylate)
β-naphthol-eicosa(ethoxylate)
β-naphthol-octadeca(ethoxylate)
β-naphthol-hexadeca(ethoxylate)
β-naphthol-tetradeca(ethoxylate)
β-naphthol-trideca(ethoxylate)
β-naphthol-dodeca(ethoxylate)
β-naphthol-deca(ethoxylate)
β-naphthol-octa(ethoxylate)
β-naphthol-hexa(ethoxylate)
β-naphthol-tetracosa(propoxylate)
β-naphthol-tetracosa(ethoxy)-mono(propoxylate)
β-naphthol-octadeca(ethoxy)-di(propoxylate)
β-naphthol-mono(propoxy)-tetracosa(ethoxylate)
β-naphthol-di(propoxy)-octadeca(ethoxylate)
or mixtures of these compounds.

3. Bath according to claim 1 or 2, including β-naphthol alkoxylate of the general formula I in concentrations of between 0.005 and 3 g/litre.

4. Bath according to claim 1, including as the thiourea derivative or S- and N-containing heterocyclic compounds
N-acetyl thiourea,
N-trifluoroacetyl thiourea
N-ethyl thiourea
N-cyanoacetyl thiourea
N-allyl thiourea
o-tolyl thiourea
N,N'-butylene thiourea
thiazolidine thiol(2)
4-thiazoline thiol (2)
imidazolidine thiol(2) (N,N'-ethylene thiourea)
4-methyl-2-pyrimidine thiol
2-thiouracil
or mixtures of these compounds.

5. Bath according to claim 1 or 4, including thiourea or thiourea derivatives in concentrations of between 0.0001 and 0.5 g/litre.

6. Bath according to claim 1, including as the polymeric phenazonium compound
poly(6-methyl-7-dimethylamino-5-phenyl-phenazonium sulphate)
poly(2-methyl-7-diethylamino-5-phenyl-phenazonium chloride)
poly(2-methyl-7-dimethylamino-5-phenyl-phenazonium sulphate)
poly(5-methyl-7-dimethylamino-phenazonium acetate)
poly(2-methyl-7-anilino-5-phenyl-phenazonium sulphate)
poly(2-methyl-7-dimethylamino-phenazonium sulphate)
poly(7-methylamino-5-phenyl-phenazonium acetate)
poly(7-ethylamino-2,5-diphenyl-phenazonium chloride)
poly(2,8-dimethyl-7-diethylamino-5-p-tolyl-phenazonium chloride)
poly(2,5,8-triphenyl-7-dimethylamino-phenazonium sulphate)
poly(2,8-dimethyl-7-amino-5-phenyl-phenazonium sulphate)
poly(7-dimethylamino-5-phenyl-phenazonium chloride)
or mixtures of these compounds.

7. Bath according to claim 1 or 6, including polymeric phenazonium compounds in concentrations of between 0.0001 and 0.5 g/litre.

8. Bath according to claim 1, characterised by an additional content of at least one oxygen-containing, high-molecular compound.

9. Bath according to claim 8, including as the oxygen-containing, high-molecular compounds
polyvinyl alcohol
carboxymethyl cellulose
polyethylene glycol
polypropylene glycol
stearic acid polyglycol ester
oleic acid polyglycol ester
stearyl alcohol polyglycol ether
nonyl phenol polyglycol ether
octonal polyalkylene glycol ether
octane diol-bis(polyalkylene glycol ether)
polyoxypropylene glycol
polyethylene-propylene glycol
or mixtures of these compounds.

10. Bath according to claim 9, including oxygen-containing, high-molecular compounds in concentrations of between 0.005 and 20 g/litre.

11. Bath according to claim 1, characterised by an additional content of an organic, nitrogen-free thio compound with water-soluble, hydrophilic groups.

12. Bath according to claim 11, including as the organic, nitrogen-free thio compound
3-mercaptopropane-1-sulphonic acid, sodium salt
thiophosphoric acid-o-ethyl-bis-(w-sulphopropyl)-ester, disodium salt
thiophosphoric acid-tris-(w-sulphopropyl)-ester, trisodium salt
ethylene dithiodipropyl sulphonic acid, sodium salt
di-n-propyl thioether-di-w-sulphonic acid, disodium salt
bis-(w-sulphopropyl)disulphide, disodium salt
bis(w-sulphohydroxypropyl)disulphide, disodium salt
bis(w-sulphobutyl)disulphide, disodium salt
methyl-(w-sulphopropyl)disulphide, sodium salt
methyl-(w-sulphobutyl)trisulphide, sodium salt
or mixtures of these compounds.

13. Bath according to claim 12, including the organic, nitrogen-free thio compounds with water-soluble, hydrophilic groups in concentrations of between 0.0005 and 0.2 g/litre.

14. Use of the bath according to at least one of claims 1 to 13 for the electrodeposition of copper.

## Revendications

1. Bain aqueux acide pour déposer par galvanisation des revêtements de cuivre brillants, aplanis, comprenant au moins un mélange constitué de β-naphtholalkoxylate répondant à la formule générale I où n est compris entre 0 et 50 et m est compris entre 0 et 50, où n + m > 3; thio-urée, dérivé de thiourée ou des composés hétérocycliques contenant du soufre ou de l'azote et des composés polymériques de phénazonium.

2. Bain selon la revendication 1, contenant en tant du β-naphtholalkoxylate répondant à la formule I
- β-naphthol-tétracosane(éthoxylate)
- β-naphthol-eicosane(éthoxylate)
- β-naphthol-octadécane(éthoxylate)
- β-naphthol-hexadécane(éthoxylate)
- β-naphthol-tétradécane(éthoxylate)
- β-naphthol-tridécane(éthoxylate)
- β-naphthol-dodécane(éthoxylate)
- β-naphthol-décane(éthoxylate)
- β-naphthol-octane(éthoxylate)
- β-naphthol-hexane(éthoxylate)
- β-naphthol-tétracosane(propoxylate)
- β-naphthol-tétracosane(éthoxy)-mono(propoxylate)
- β-naphthol-octadécane(éthoxy)-di(propoxylate)
- β-naphthol-mono(propoxy)-tétracosane(éthoxylate)
- β-naphthol-di(propoxy)-octadécane(éthoxylate)
ou des mélanges de ces composés.

3. Bain selon l'une quelconque des revendications 1 ou 2, contenant du β-naphthol-alkoxylate répondant à la formule générale I, dans des concentrations comprises de 0,005 à 3 g/litre.

4. Bain selon la revendication 1, contenant en tant que dérivé de thio-urée ou de composés hétérocycliques contenant du soufre ou de l'azote du
- N-acétyl-thio-urèe
- N-trifluoroacétyl-thio-urée
- N-éthyl-thio-urée
- N-cyanoacétyl-thio-urée
- N-allyl-thio-urée
- o-tolyl-thio-urée
- N,N'-butylène-thio-urée
- thiazolidine-thiol(2)
- 4-thiazolidine-thiol(2)
- imidazolidine-thiol(2) (N,N'-éthylène-thiourée)
- 4-méthyl-2-pyrimidine thiol
- 2-thio-uracile
ou des mélanges de ces composés.

5. Bain selon l'une quelconque des revendications 1 ou 4, contenant de la thio-urée ou des dérivés de thio-urée dans des concentrations comprises de 0,0001 à 0,5 g/litre.

6. Bain selon la revendication 1, contenant en tant que composé polymérique de phenazonium du
- poly(sulfate de phénazonium de 6-méthyl-7-di-méthylamine-5-phényle)
- poly(chlorure de phénazonium de 2-méthyl-7-di-éthylamine-5-phényle)
- poly(sulfate de phénazonium de 2-méthyl-7-di-méthylamine-5-phényle)
- poly(acétate de phénazonium de 5-méthyl-7-di-méthylamine)
- poly(sulfate de phénazonium de 2-méthyl-7-aniline-5-phényle)
- poly(sulfate de phénazonium de 2-méthyl-7-di-méthylamine)
- poly(acétate de phenazonium de 7-méthylami ne-5-phényle)
- poly(chlorure de phénazonium de 7-éthylami ne-2,5-diphényle)
- poly(chlorure de phénazonium de 2,8-dimé thyl-7-diéthylamine-5-p-tolyle)
- poly(sulfate de phénazonium de 2,5,8-triphényle-7-diméthylamine)
- poly(sulfate de phénazonium de 2,8-diméthyl-7-amine-5-phényle)
- poly(chlorure de phénazonium de 7-diméthylamine-5-phényle)
ou des mélanges de ces composés.

7. Bain selon l'une quelconque des revendications 1 ou 6, contenant des composés polymériques de phénazonium dans des concentrations comprises de 0,0001 à 0,5 g/litre.

8. Bain selon la revendication 1, caractérisé par une quantité supplémentaire d'au moins un composé oxygéné à haut poids moléculaire.

9. Bain selon la revendication 8, contenant en tant que composés oxygénés à haut poids moléculaire
- de l' alcool de polyvinyle
- du carboxyméthylcellulose
- du polyéthylène-glycol
- du polypropylène-glycol
- du polyglycolester d'acide stéarique
- du polyglycolester d'acide oléique
- du polyglycoléther d'alcool stéarique
- du polyglycoléther de nonylphénol
- de l'éther de polyalkylène glycol octonal
- de l'octandiol-bis(polyalkylène glycoléther)
- du polyoxypropylène-glycol
- du polyéthylène-propylèneglycol
ou des mélanges de ces composés.

10. Bain selon la revendication 9, contenant des composés oxygénés à haut poids moléculaire dans des concentrations comprises de 0,005 à 20 g/litre.

11. Bain selon la revendication 1, caractérisé par une quantité supplémentaire d'un composé organique de thiol exempt d'azote, comportant des groupes hydrophiles solubles dans l'eau.

12. Bain selon la revendication 12, comprenant en tant que composé organique de thiol exempt d'azote
- 3-mercaptopropane-1-acide sulfonique, sel de sodium,
- acide de thiophosphore-O-éthyle-bis-(ω-sul fopropyle)-ester, sel de di-sodium,
- acide de thiophosphore-tris-(ω-sulfopropy le)-ester, sel de tri-sodium,
- acide sulfonique d'éthylène-dithio-dipropy le, sel de sodium,
- acide sulfonique de di-n-propylthioéther-di-ω, sel de di-sodium
- disulfide de bis-(ω-sulfopropyle), sel de di-sodium,
- disulfide de bis(ω-sulfohydroxypropyle), sel de di-sodium
- disulfide de bis(ω-sulfobutyle), sel de di-sodium,
- disulfide de méthyl-(ω-sulfopropyle), sel de sodium
- trisulfide de méthyl-(ω-sulfobutyle), sel de sodium
ou des mélanges de ces composés.

13. Bain selon la revendication 12, contenant les composés thiol organiques extempt d'azote comportant des groupes hydrophiles solubles dans l'eau dans des concentrations de 0,0005 à 0,2 g/litre.

14. Utilisation du bain selon au moins l'une quelconque des revendications 1 à 13 pour déposer le cuivre par galvanisation.
